# FASCICULE DE BREVET EUROPEEN

(11) **EP 0 288 355 B1**
(45) Date de publication et mention de la délivrance du brevet: **10.03.1993**
(21) Numéro de dépôt: 88400879.8
(22) Date de dépôt: 12.04.1988
(51) Int. Cl.: D03D 15/12, B64C 1/00, B64C 1/40

(54) **Tissu à base de fibres résistant au feu et articles comprenant un tel tissu**
Auf feuerfesten Fasern basierendes Gewebe und Artikel mit einem solchen Gewebe
Fabric based on fire-resistant fibres, and article comprising such a fabric

(30) Priorité: 15.04.1987 US 38775
(43) Date de publication de la demande: 26.10.1988
(73) Titulaire: BROCHIER S.A., F-69152 Décines Charpieu Cédex (FR)
(72) Inventeur: Auduc, Hervé, F-69330 Jonage (FR); Aucagne, Jean, F-38110 La Tour du Pin (FR)
(74) Mandataire: Phélip, Bruno

(56) Documents cités:
- WO-A-84/04727
- AU-A- 61 662
- DE-A- 2 011 320
- DE-A- 3 322 581
- FR-A- 2 588 575
- PRODUCT ENGINEERING, vol. 48, no. 3, mars 1977, pages 34-36, Morgan-Grampar Publishing Corp., New York, US; "Composite experts mix fibers to cut costs and boost properties"

## Description

L'invention concerne des tissus techniques ayant de remarquables propriétés de résistance au feu. Voir par exemple AU-A- 61662 L'invention est également relative aux articles comprenant un tel tissu, en particulier les articles obtenus par imprégnation de ces tissus à l'aide d'une résine, et éventuellement en combinaison avec d'autres constituants, en réalisant ainsi des structures ayant des domaines d'application très variés, par exemple dans l'industrie aéronautique et dans tous les cas où l'on recherche des produits possèdant une haute résistance au feu.

A l'heure actuelle, on se préoccupe de plus en plus de trouver de nouveaux matériaux légers, résistants et ininflammables. Les problèmes techniques sont particulièrement cruciaux pour l'aménagement intérieur des avions. On constate malheureusement que la plupart des matériaux utilisés ne sont pas capables de satisfaire à toutes les exigences. Ainsi, lors d'un incendie, certains d'entre eux produisent des fumées toxiques ou encore donnent naissance à des points d'incandescence.

En menant ses travaux dans le domaine des tissus composés de fibres résistant au feu, la demanderesse a été amenée à mettre au point de nouveaux tissus convenant bien, par imprégnation avec des résines, pour la réalisation d'articles tels que des pièces pour l'aménagement intérieur des avions, qui doivent remplir simultanément un certain nombre d'exigences notamment d'être ininflammables et de présenter de bonnes propriétés mécaniques. On peut ainsi obtenir des structures du genre nid d'abeilles capables de satisfaire aux normes les plus sévères et les plus récentes de l'industrie aéronautique.

Ainsi la présente invention a pour objet un tissu à base de fibres, résistant au feu et comprenant un mélange de :
a) 50 - 90% en poids environ de fibres texturées "non-feu";
b) 10 - 50% en poids environ de fibres techniques ayant une rigidité supérieure à celle du verre texturé à la condition que, si les fibres a) sont des fibres de verre texturées, les fibres b) sont autres que des fibres de carbone.

Le premier constituant du tissu selon l'invention consiste en des fibres non-feu texturées. L'expression "texturée" au sens de la présente description désigne une fibre dont l'alignement de chaque filament est aléatoire. Dans la technique, on parle également de fibres effilochées. Ce type de fibres est connu de l'homme du métier et peut être obtenu de manière connue par divers traitements. Les fibres texturées mises en oeuvre dans le tissu selon l'invention sont continues ou discontinues . On préfère en général des fibres continues, qui procurent les meilleurs résultats lors de l'ensimage .

Les fibres texturées du tissu selon l'invention possèdent la propriété d'être "non-feu" , expression qui signifie qu'elles sont classées au minimum M1 et de préférence M0 selon la norme française NF P 92-507 (Octobre 1975) intitulée "Classement des matériaux utilisés dans la construction " , établie conformément à l'Arrêté du 4 Juin 1973 (Journal Officiel du 26 Juillet 1973) et éditée par l'Association Française de Normalisation (AFNOR), Tour Europe, Paris La Défense. Les essais au feu de matériaux, tels que les tissus selon l'invention,sont réalisés selon la norme NF P 92-503 (Octobre 1975).

Pour les applications des tissus selon l'invention , qui doivent possèder une haute résistance au feu, il importe en effet que les fibres qui le composent ne dégagent pas de flux thermique c'est-à-dire que en cas de combustion, l'énergie thermique dégagée ne soit pas capable de propager la flamme, soit directement, soit par des points d'incandescence ou des gouttes de fusion. Pour certains besoins de la présente invention, qui ne sont pas nécessairement aussi sévères que ceux des normes les plus exigeantes de l'industrie aéronautique , les fibres "non-feu" sont celles qui, d'après le classement qui vient d'être mentionné, sont classées M0 ou M1.

Le deuxième constituant du tissu selon l'invention consiste en des fibres techniques qui présentent des caractéristiques suffisantes de rigidité et qui en combinaison avec les fibres a), procurent au tissu des propriétés globales de résistance au feu permettant de satisfaire aux normes précitées . Au sens de la présente description, l'expression "rigidité supérieure à celle du verre texturé" signifie que les fibres b) ont un module de traction supérieur à 55000 MPa environ.Les fibres préférées ,qui ont de telles propriétés en même temps qu'une résistance au feu satisfaisante sont les fibres de carbone , les fibres d'aramide et les fibres de carbure de silicium. Lorsqu'on utilise des fibres de carbone , elles comportent le plus couramment de 1000 à 6000 filaments , par exemple 3000 filaments environ.

Les proportions relatives des deux constituants du tissu selon l'invention seront choisies en fonction des problèmes précis à résoudre . Il convient en effet de prendre en considération un certain nombre de paramètres tels que la masse unitaire , les propriétés de résistance au feu , les caractéristiques mécaniques d'ensemble et le prix du tissu final .

Dans la combinaison de fibres du tissu selon l'invention,les fibres a) ont la particularité essentielle d'être texturées , ce qui présente de nombreux avantages par rapport aux fibres analogues non texturées . Ces avantages sont particulièrement apparents lorsque, comme on le préfère , on utilise le tissu selon l'invention pour la fabrication de matériaux composites, en imprégnant le tissu , mis sous forme de couches stratifiées en nombre approprié , avec une résine , telle qu'une résine phénolique . Le taux d'imprégnation par la résine peut être élevé et en général il est de 30 à 60 % , en particulier de 50 à 60% .

Les fibres texturées permettent d'obtenir des articles présentant un meilleur état de surface , car elles possèdent une capacité d'absorption de résine nettement plus élevée que les fibres correspondantes qui sont non texturées ou lisses. Egalement les fibres texturées procurent un meilleur interface fibre /résine,car elles réalisent une plus grande surface de contact avec la résine. Par ailleurs , les tissus et articles à base de fibres texturées ont une masse surfacique faible , en raison de la structure " gonflée" desdites fibres .

Egalement, lorsque les fibres a) et les fibres b) possèdent des coefficients de dilatation thermique linéaire sensiblement différents , l'utilisation de fibres a) texturées dans les tissus selon l'invention permet d'éliminer l'effet néfaste de la différence de dilatation entre les fibres a) et les fibres b) . En effet , les fibres texturées a) présentent une répartition aléatoire des filaments qui est favorable à la compensation des dilatations.Au contraire,les fibres non texturées , mélangées aux fibres b) , peuvent entraîner des voilages et des déformations dans les articles finis , obtenus après imprégnation de résine.

On peut encore observer que la drapabilité (ou déformabilité ) des tissus comprenant des fibres texturées a) est meilleure que si l'on met en oeuvre des fibres non texturées.

Les fibres qui entrent dans la catégorie a) et sont préférées par l'invention sont les fibres de verre . De telles fibres texturées ont un poids par unité de longueur qui peut varier dans d'assez larges limites , en particulier 11 à 126 tex (1 tex représente le nombre de gramme par kilomètre de fibres) . D'autres exemples de fibres utilisables sont les fibres d'aramide texturées, par exemple celles disponibles sur le marché sous la dénomination "Kevlar" type 49 et qui ont subi un traitement préalable de texturisation.

Ainsi qu'on l'a mentionné précédemment , des exemples de fibres b) sont les fibres de carbone , les fibres d'aramide et les fibres de carbure de silicium.

Lorsque, dans la présente description, il est question de mélange de fibres a) et de fibres b), il va sans dire que dans chacun de ces constituants , il peut exister des fibres de nature différente . A titre d'exemple, les fibres b) peuvent être choisies individuellement parmi les fibres de carbone, les fibres d'aramide , les fibres de carbure de silicium , mais on peut aussi faire appel à des combinaisons quelconques de telles fibres, telles que les fibres de carbone et d'aramide , les fibres de carbone et de carbure de silicium , les fibres d'aramide et de carbure de silicium et autres combinaisons analogues.

Les tissus selon l'invention peuvent être utilisés pour la fabrication de pièces quelconques susceptibles d'être obtenues par imprégnation de résine et moulage.On peut ainsi réaliser des stratifiés comprenant plusieurs couches de tissus imprégnées de résine , par exemple deux ou trois couches . Il est également possible , comme cela est connu de la technique , d'imprégner un tissu selon l'invention avec une résine telle qu'une résine phénolique et de le coller sur une face ou sur les deux faces d'une structure en nid d'abeilles . On réalise ainsi des structures sandwichs ayant une inertie plus grande . Ces techniques de fabrication sont connues de l'homme du métier et n'ont pas besoin d'être davantage explicitées .A toutes fins utiles ,on peut se reporter par exemple à l'ouvrage "Guide pratique des matériaux composites" 2ème édition (1985) par M. Geier et D. Duedal Editions Lavoisier (France) .

Les articles et structures comprenant les tissus selon l'invention peuvent trouver des applications très variées , chaque fois qu'on a besoin de produits ayant une résistance au feu suffisante . En dehors du domaine aéronautique , on peut citer aussi celui de la construction, de tels produits étant utilisables pour l'aménagement intérieur de salles de spectacles , lieux publics et autres .

L'invention sera illustrée, sans être aucunement limitée par les exemples qui suivent :

### EXEMPLE 1

Dans cet exemple, on a utilisé un mélange de base contenant , en poids, 67% de fibres de verre texturées et 33% de fibres d'aramide ("Kevlar" type 49). Les fibres de verre texturées avaient un poids par unité de longueur de 34 tex.

On a tissé à partir de ce mélange de fibres un tissu dont les caractéristiques mécaniques étaient les suivantes, telles qui mesurées sur des échantillons stratifiés pour essais de laboratoire, comportant 12 couches de tissu imprégné, de manière à réaliser des éprouvettes de 3 mm d'épaisseur.

| | |
|---|---|
| Résistance à la flexion : | 340 Mpa |
| Module de flexion : | 27000 MPa |
| Résistance au cisaillement: | 30 MPa |

La résine d'imprégnation était une résine phénolique modifiée (Vicotex 250 de Brochier SA) à un taux de 55%.

### EXEMPLE 2

Dans cet exemple, on a réalisé un tissu en tous points similaires à celui de l'exemple 1, mais en remplaçant les fibres d'aramide par la même proportion (33%) de fibres de carbure de silicium SiC, type Nicalon.

Les caractéristiques mécaniques étaient les suivantes:

| | |
|---|---|
| Résistance à la flexion: | 380 Mpa |
| Module de flexion: | 29000 MPa |
| Résistance au cisaillement: | 36 Mpa |

## Revendications

1. Tissu à base de fibres, résistant au feu et comprenant un mélange de :
a) 50-90% en poids environ de fibres texturées "non-feu" ;
b) 10-50% en poids environ de fibres techniques ayant une rigidité supérieure à celle du verre texturé à la condition que, si les fibres a) sont des fibres de verre texturées, les fibres b) sont autres que des fibres de carbone.

2. Tissu selon la revendication 1,dans lequel les fibres (a) sont des fibres de verre.

3. Tissu selon la revendication 1, dans lequel les fibres (b) ont un module de traction supérieur à 55000 Mpa environ.

4. Tissu selon la revendication 1,dans lequel les fibres (b) comprennent des fibres de carbone.

5. Tissu selon la revendication 1,dans lequel les fibres (b) comprennent des fibres d'aramide.

6. Tissu selon la revendication 1, dans lequel les fibres (b) comprennent des fibres de carbure de silicium.

7. Article comprenant un tissu selon la revendication 1 et une résine d'imprégnation.

8. Article selon la revendication 7 dans lequel la résine d'impregnation est une résine phénolique.

9. Article selon la revendication 7, dans lequel le taux de résine est de 30 à 60% en poids, en particulier de 50 à 60% en poids, par rapport au poids de l'article.

## Claims

1. Fibre-based fabric, resistant to fire and comprising a mixture of:
a) approximately 50-90% by weight of textured "fireproof" fibres;
b) approximately 10-50% by weight of technical fibres having a stiffness higher than that of textured glass, on the condition that, if the fibres a) are textured glass fibres, the fibres b) are other than carbon fibres.

2. Fabric according to Claim 1, in which the fibres (a) are glass fibres.

3. Fabric according to Claim 1, in which the fibres (b) have a tensile modulus higher than approximately 55,000 Mpa.

4. Fabric according to Claim 1, in which the fibres (b) comprise carbon fibres.

5. Fabric according to Claim 1,in which the fibres (b) comprise aramid fibres.

6. Fabric according to Claim 1, in which the fibres (b) comprise silicon carbide fibres.

7. Article comprising a fabric according to Claim 1 and an impregnating resin.

8. Article according to Claim 7, in which the impregnating resin is a phenolic resin.

9. Article according to Claim 7, in which the proportion of resin is from 30 to 60% by weight, in particular from 50 to 60% by weight, relative to the weight of the article.

## Patentansprüche

1. Gewebe aus feuerfesten Fasern, mit einem Gemisch von
a) ungefähr 50 bis 90 Gew.-% Fasern, deren Struktur "feuerbeständig" ist;
b) ungefähr 10 bis 50 Gew.% technischer Fasern, die eine höhere Steifigkeit haben als die des texturierten Glases, wenn die Fasern a) texturierte Glasfasern sind, die Fasern b) andere Fasern als Fasern aus Kohlenstoff sind.

2. Gewebe nach Anspruch 1,
in dem die Fasern (a) Glasfasern sind.

3. Gewebe nach Anspruch 1,
in dem die Fasern (b) einen Zugmodul von mehr als etwa 55000 Mpa haben.

4. Gewebe nach Anspruch 1,
in dem die Fasern (b) Fasern aus Kohlenstoff enthalten.

5. Gewebe nach Anspruch 1,
in dem die Fasern (b) Aramidfasern enthalten.

6. Gewebe nach Anspruch 1,
in dem die Fasern (b) Fasern aus Siliciumcarbid enthalten.

7. Artikel mit einem Gewebe nach Anspruch 1 und einer Imprägnierung aus Harz.

8. Artikel nach Anspruch 7,
in dem das Imprägnierharz ein Phenolharz ist.

9. Artikel nach Anspruch 7,
in dem der Anteil des Harzes 30 bis 60 Gew.-% beträgt. insbesondere 50 bis 60 Gew.-% in Bezug auf das Gewicht des Artikels.
